# EUROPÄISCHE PATENTSCHRIFT

(11) **EP 0 469 011 B1**
(45) Veröffentlichungstag und Bekanntmachung des Hinweises auf die Patenterteilung: **04.01.1995**
(21) Anmeldenummer: 90906149.1
(22) Anmeldetag: 14.04.1990
(51) Int. Cl.: C23C 22/18

(54) **CHLORAT- UND NITRITFREIES VERFAHREN ZUR HERSTELLUNG VON NICKEL- UND MANGANHALTIGEN ZINKPHOSPHATSCHICHTEN**
PROCESS NOT USING CHLORATE OR NITRITE FOR THE PRODUCTION OF NICKEL AND MANGANESE-CONTAINING ZINC PHOSPHATE FILMS
PROCEDE SANS CHLORATE NI NITRITE POUR PRODUIRE DES COUCHES DE PHOSPHATE DE ZINC CONTENANT DU NICKEL ET DU MANGANESE

(30) Priorität: 21.04.1989 DE 3913089
(43) Veröffentlichungstag der Anmeldung: 05.02.1992
(73) Patentinhaber: Henkel Kommanditgesellschaft auf Aktien, 40191 Düsseldorf (DE)
(72) Erfinder: RIESOP, Jörg, D-5162 Niederzier 7 (DE); HOSEMANN, Kurt, D-5000 Köln 41 (DE); GOTTWALD, Karl-Heinz, D-5042 Erftstadt 15 (DE)
(86) Internationale Anmeldenummer: EP9000592
(87) Internationale Veröffentlichungsnummer: WO9012901

(56) Entgegenhaltungen:
- EP-A- 0 056 881
- EP-A- 0 060 716
- EP-A- 0 228 151
- EP-A- 0 258 922
- EP-A- 0 287 133
- GB-A- 2 148 951
- PATENT ABSTRACTS OF JAPAN, vol. 13, no. 21 (C-560)[3369], 18 January 1989; & JP-A-63 223 186

## Beschreibung

Die vorliegende Erfindung betrifft ein Verfahren zur Phosphatierung von Metalloberflächen, insbesondere ein Verfahren zur Herstellung von mangan- und nickelhaltigen Zinkphosphatschichten auf Stahl, Zink und/oder deren Legierungen. Diese nickel- und manganhaltigen Zinkphosphatschichten werden durch Spritzen, Spritztauchen und Tauchen mit wäßrigen Lösungen aufgebracht.

Verfahren zum Phosphatieren von Oberflächen aus Eisen, Stahl, Zink und deren Legierungen sowie Aluminium sind seit langem Stand der Technik (Ullmanns Encyklopädie der technischen Chemie, 4. Auflage, Band 15, Seiten 686 und 687). Das Phosphatieren der genannten Oberflächen dient zur Erhöhung der Haftfestigkeit von Lackschichten und zur Verbesserung des Korrosionsschutzes.

Die größte Bedeutung als Phosphatierverfahren besitzen saure Zink- und Alkaliphosphatlösungen. Zinkphosphatierbäder können beispielsweise Monozinkphosphat, freie Phosphorsäure, Zinknitrat und Oxidationsmittel als Hauptkomponenten enthalten. Der pH-Wert solcher Lösungen liegt üblicherweise im Bereich zwischen 2,8 und 3,4. Der Verfahrensablauf besteht aus im wesentlichen zwei Reaktionen: der Beizreaktion und der Bildung einer Zinkphosphatschicht auf der zu phosphatierenden Oberfläche.

Aus W.A. Roland und K.-H. Gottwald, "Metalloberfläche", 42. Jahrgang 1988/6 sind manganmodifizierte Zinkphosphatüberzüge als Haftungsgrund für moderne Lackierungen bekannt. Hier wird ausgeführt, daß der Einsatz von Manganionen neben Zink- und Nickelionen in Niedrigzink-Phosphatierverfahren den Korrosionsschutz nachweislich verbessert, insbesondere bei der Verwendung oberflächenveredelter Feinbleche. Der Einbau von Mangan in die Zinkphosphatüberzüge führt zu kleineren und kompakteren Kristallen mit erhöhter Alkalistabilität. Gleichzeitig wird die Arbeitsbreite von Phosphatierbädern erhöht; auch Aluminium kann im Verbund mit Stahl und verzinktem Stahl schichtbildend phosphatiert werden, wobei der allgemein erreichte Qualitätsstandard gewährleistet ist.

Die Phosphatierung unter Zusatz von Oxidationsmittel ist in der Automobilindustrie seit langem Stand der Technik. Im Kaltformgebungssektor werden dagegen eine Reihe von Verfahren auf der Eisenseite, d.h. mit einem erhöhten Gehalt an Eisen(II) ohne Zusatz sauerstoffabgebender Beschleuniger betrieben.

Der Nachteil üblicher im Stand der Technik verwendeter Phosphatierbäder besteht insbesondere in der Verwendung von Nitriten und/oder Chloraten als Beschleuniger der Phosphatierungsreaktion. Die bei der Verwendung von Nitriten entstehenden nitrosen Gase führen bekanntermaßen zu einer Beeinträchtigung der Verwendbarkeit derartiger Bäder.

Die Aufgabe der vorliegenden Erfindung bestand darin, ein sowohl nitrit- als auch chloratfreies Phosphatierungsverfahren zur Verfügung zu stellen, das insbesondere keine sogenannten "Stippen" verursacht. Hierunter werden zum einen Aufwachsungen von Zinksalzen verstanden, die im englischen Sprachgebrauch als "white staining" bezeichnet und durch die Reinigerlösung verursacht werden. Zum anderen entstehen bei der Phosphatierung kraterförmige Öffnungen, die in der englischen Terminologie als "nubbing" bekannt sind. Die üblicherweise benutzten Systeme enthalten als Beschleuniger Chlorat, Bromat, Nitrat, Nitrit, Peroxid und/oder organische Nitroverbindungen, wie 3-Nitrobenzolsulfonat. 3-Nitrobenzolsulfonat wurde bisher nach dem Stand der Technik allgemein zusammen mit Chlorat- und/oder Nitritbeschleunigern eingesetzt. Das üblicherweise verwendete System 3-Nitrobenzolsulfonsäure/Chlorat erzeugt jedoch bei Anwesenheit von Nitrat auf elektrolytisch verzinktem Stahl die obengenannten Stippen, so daß üblicherweise nitratfrei gearbeitet werden muß.

Die vorstehend genannte Aufgabe wird gelöst durch ein chlorat- und nitritfreies Verfahren zur Herstellung von nickel- und manganhaltigen Zinkphosphatschichten auf Stahl, Zink und/oder deren Legierungen durch Spritzen, Spritztauchen und/oder Tauchen mit einer wäßrigen Lösung enthaltend
0,3 bis 1,5 g/l Zink(II),
0,01 bis 2,0 g/1 Mangan(II),
0,01 bis 0,8 g/l Eisen(II),
0,3 bis 2,0 g/l Nickel(II),
10,0 bis 20,0 g/l Phosphat-Ionen,
2,0 bis 10,0 g/l Nitrat-Ionen und
0,1 bis 2,0 g/1 eines organischen Oxidationsmittels,
wobei die wäßrige Lösung einen Gehalt an freier Säure von 0,5 bis 1,8 Punkten und einen Gesamtsäuregehalt von 15 bis 35 Punkten aufweist und Na⁺ in der zur Einstellung der freien Säure notwendigen Menge vorhanden ist.

Gemäß der vorliegenden Erfindung wird somit ein Niedrigzink-Verfahren beschrieben, das einen definierten Gehalt an Eisen(II) aufweist. Durch den Kontakt der Badlösung mit Luftsauerstoff beim Umwälzen und Spritzen wird ein Teil dieses Eisen(II) zu Eisen(II) oxidiert und als Eisenphosphatschlamm dem System entzogen.

Falls bei bestimmten Anlagetypen der Eisen(II)-Gehalt über das beanspruchte Maß von 0,8 g/l ansteigt, kann im Schlamm-Eliminationssystem durch gezielte Zugabe von Wasserstoffperoxid und/oder Kaliumpermanganat der gewünschte Eisen(II)-Wert durch die Oxidation von Eisen(II) zu Eisen(II) eingestellt werden.

Der Vorteil des erfindungsgemäßen Verfahrens besteht insbesondere darin, daß bei Einhaltung der genannten Höchstgrenzen für Eisen(II) und der Verwendung eines einzigen Beschleunigers, nämlich eines organischen Oxidationsmittels, keine Bildung von nitrosen Gasen stattfindet. Auch treten die nach dem Stand der Technik üblicherweise außerordentlich großen Probleme bei der Verwendung von nitratfreien Phosphatierbädern bei der Anwendung des erfindungsgemäßen Verfahrens nicht auf. Bei der Anwendung des erfindungsgemäßen Verfahrens wird die Eisen(II)-Konzentration kontinuierlich und/oder diskontinuierlich bestimmt. Derartige analytische Bestimmungen sind dem Fachmann bekannt. Durch Anwendung von Oxidationsmitteln, insbesondere im Schlammeliminationssystem, kann eine zu hohe Eisen(II)-Konzentration dahingehend verändert werden, daß Eisen(III) gebildet wird. Somit ist die genaue Kontrolle des Eisen(II)-Gehalts ein außerordentlich wesentlicher Punkt der vorliegenden Erfindung.

Bei der vorliegenden Erfindung handelt es sich somit um ein Zinkphosphatierverfahren, das insbesondere im Niedrigzinkbereich eingesetzt werden kann. Mit Hilfe dieses Verfahrens werden Phosphatschichten erzeugt, die als Kationen neben Zink und Eisen auch Nickel und Mangan enthalten.

Das einzusetzende organische Oxidationsmittel wird erfindungsgemäß derart ausgewählt, daß es nicht oder nur wenig zur Oxidation von Eisen(II) zu Eisen(II) beiträgt. Dieses dient hauptsächlich zur Depolarisierung des naszierenden Wasserstoffes.

Gemäß einer bevorzugten Ausführungsform der vorliegenden Erfindung wird das chlorat- und nitritfreie Verfahren zur Herstellung von Zinkphosphatschichten auf Stahl, Zink und/oder deren Legierungen durch Tauchen, Spritztauchen und/oder Tauchen mit einer wäßrigen Lösung derart modifiziert, daß man eine wäßrige Lösung enthaltend
0,8 bis 1,0 g/l Zink(II),
0,8 bis 1,0 g/l Mangan(II),
0,2 bis 0,4 g/l Eisen(II),
0,5 bis 0,7 g/l Nickel(II),
12,0 bis 16,0 g/l Phosphat-Ionen,
3,0 bis 6,0 g/l Nitrat-Ionen und
0,3 bis 0,8 g/l eines organischen Oxidationsmittels
einsetzt. Der Gehalt an freier Säure sowie der Gesamtsäuregehalt entspricht dem oben genannten ebenso wie die Menge an Natrium.

Gemäß einer bevorzugten Ausführungsform der vorliegenden Erfindung wird als organisches Oxidationsmittel 3-Nitrobenzolsulfonsäure eingesetzt.

Eine bevorzugte Ausführungsform der vorliegenden Erfindung besteht darin, daß man die Obergrenze der Konzentration an Eisen(II) in der wäßrigen Lösung auf weniger oder gleich 0,3 g/l begrenzt. Hierzu wird in erster Linie Luftsauerstoff eingesetzt. Jedoch sind prinzipiell auch andere Oxidationsmittel, wie Wasserstoffperoxid, Sauerstoff und/oder Kaliumpermanganat, einsetzbar.

Als bevorzugtes organisches Oxidationsmittel wird das Natriumsalz der 3-Nitrobenzolsulfonsäure eingesetzt.

### Beispiele von Badzusammensetzungen

Innerhalb der üblichen Prozeßfolge mit den Stufen:
1. Reinigen und Entfetten:
   Verwendung von tensidhaltigen alkalischen Reinigungsmitteln im Spritzen und/oder Tauchen (z.B. RIDOLINE C1250) bei 50 bis 60 °C und Behandlungszeiten von 1 bis 5 min.
2. Spülen
3. Aktivieren:
   Verwendung von titansalzhaltigen Mitteln (z.B. FIXODINE C9112) im Spritzen oder Tauchen bei 20 bis 40 °C und Behandlungszeiten von 30 bis 180 s bei separater Anwendung. Die Aktivierungsstufe kann entfallen, wenn dieses aktivierende Mittel der Reinigungsstufe zugesetzt wird.
4. Phosphatieren:
   Zusammensetzung siehe Tabelle 1.
5. Spülen
6. Nachpassivieren:
   Verwendung von chromhaltigen oder chromfreien Nachpassivierungsmitteln (z.B. DEOXYLYTE 41 oder 80) im Spritzen oder Tauchen bei 20 bis 50 °C und Behandlungszeiten von 30 bis 180 s.
7. VE-Spülen
erfolgte die Oberflächenbehandlung bei folgenden Bedingungen:

**Tabelle 1**

| Phosphatierung | | | |
|---|---|---|---|
| Badparameter | **Applikationsart** | | |
| | Spritzen(A) | Spritz-/Tauchen(B) | Tauchen(C) |
| FS¹⁾ (Punkte) | 0,7 | 1,1 | 1,3 |
| GS²⁾ (Punkte) | 20 | 22 | 26 |
| Zn²⁺ gl⁻¹ | 0,8 | 0,9 | 1,0 |
| Mn²⁺ gl⁻¹ | 0,8 | 0,8 | 0,8 |
| Ni²⁺ gl⁻¹ | 0,6 | 0,6 | 0,6 |
| Fe²⁺ gl⁻¹ | 0,2 | 0,2 | 0,3 |
| PO₄³⁻ gl⁻¹ | 12,6 | 14,0 | 15,8 |
| MBS³⁾ gl⁻¹ | 0,3 | 0,4 | 0,5 |
| Temp. °C | 50 | 52 | 54 |
| Zeit s | 90 | 30 S/180 T | 180 |

| | | | |
|---|---|---|---|
| 1) FS = Freie Säure | | | |
| 2) GS = Gesamtsäure | | | |
| 3) MBS = 3-Nitrobenzolsulfonsäure, Na-Salz | | | |

Mit den oben genannten Varianten Spritzen (A), Spritz-Tauchen (B) und Tauchen (C) wurden flächenbezogene Massen der Phosphatschicht von 1,3 bis 2,5 gm⁻² erzeugt. Bei der Applikationsart (B) wurde nach 30 s Spritzen 180 s getaucht.

Der Eisen(II)-Gehalt in der Badlösung wurde mittels Oxidationsmittel wie Wasserstoffperoxid, Kalium- und/oder Natriumpermanganat, Ozon, Sauerstoff, und/oder Luftsauerstoff, welche kontinuierlich oder diskontinuierlich in den erforderlichen Mengen zur Einstellung der Eisen(II)-Konzentration zugegeben wurden, unterhalb der in Tabelle 1 genannten Werte limitiert.

Nach Applikationsart B behandelte Stahlbleche der Qualität St. 1405 zeigen folgende Schichtzusammensetzung:
52 % Hopeit (einschließlich Zn₂Mn(PO₄)₂ x 4 H₂O)
48 % Phosphophyllit.

Mit den mit Hilfe der Applikationsart (B) Spritz-Tauchen und (C) Tauchen erhaltenen Blechen wurden Korrosionstests im Wechselklima nach VW-Norm P 1210 mit 30/60 Tagen Prüfzeit durchgeführt: (Als Lackbeschichtung wurde der Standard KET-Primer FT 85 7042, Hersteller BASF Farben und Lacke, verwandt)

| Applikationsart B | | | | | | |
|---|---|---|---|---|---|---|
| | 30 Tage | | | 60 Tage | | |
| | CRS¹⁾ | Z²⁾ | ZE³⁾ | CRS | Z | ZE |
| Fläche nach DIN 53209⁴) | mO/gO | mO/gO | mO/gO | mO/gO | mO/gO | mO/gO |
| Schnitt nach DIN 53167 in mm | 0,3 | 0,7 | 0,7 | 0,5 | 1,0 | 1,1 |
| Steinschlag nach VW-Norm | K 2 | K 4 | K 2 | K 3 | K 7 | K 2 |

| | | | | | | |
|---|---|---|---|---|---|---|
| 1) CRS = kaltgewalzter Stahl St 1405 | | | | | | |
| 2) Z = schmelztauchverzinkter Stahl, Auflage 10 µm beidseitig | | | | | | |
| 3) ZE = elektrolytisch verzinkter Stahl, Auflage 7,5 µm beidseitig | | | | | | |
| 4) Verhältnis von Blasengrad/Blasengröße | | | | | | |

| Applikationsart C | | | | | | |
|---|---|---|---|---|---|---|
| | 30 Tage | | | 60 Tage | | |
| | CRS¹⁾ | Z²⁾ | ZE³⁾ | CRS | Z | ZE |
| Fläche nach DIN 53209 | mO/gO | mO/gO | mO/gO | mO/gO | mO/gO | mO/gO |
| Schnitt nach DIN 53167 in mm | 0,3 | 0,4 | 0,5 | 0,5 | 0,6 | 0,5 |
| Steinschlag nach VW-Norm | K 2 | K 3 | K 1 | K 3 | K 6 | K 2 |

| | | | | | | |
|---|---|---|---|---|---|---|
| 1) CRS = kaltgewalzter Stahl St 1405 | | | | | | |
| 2) Z = schmelztauchverzinkter Stahl, Auflage 10 µm beidseitig | | | | | | |
| 3) ZE = elektrolytisch verzinkter Stahl, Auflage 7,5 µm beidseitig | | | | | | |
| 4) Verhältnis von Blasengrad/Blasengröße | | | | | | |

Bei der Bestimmung des Blasengrades von Anstrichen gemäß DIN 53 209 wird eine bei Anstrichen auftretende Blasenbildung durch Angabe des Blasengrades definiert. Der Blasengrad nach dieser Norm ist ein Maß für eine an einem Anstrich aufgetretene Blasenbildung nach Häufigkeit der Blasen je Flächeneinheit und Größe der Blasen. Der Blasengrad wird durch einen Kennbuchstaben und eine Kennzahl für die Häufigkeit der Blasen je Flächeneinheit sowie einen Kennbuchstaben und eine Kennzahl für die Größe der Blasen angegeben. Der Kennbuchstabe und die Kennzahl m0 bedeutet keine Blasen, während m5 entsprechend den Blasengradbildern gemäß der DIN 53 209 eine gewisse Häufigkeit der Blasen je Flächeneinheit definiert.

Die Größe der Blasen wird mit dem Kennbuchstaben g und der Kennzahl im Bereich von 0 bis 5 versehen. Kennbuchstabe und Kennzahl g0 hat die Bedeutung - keine Blasen - während g5 gemäß der Größe der Blasen entsprechend den Blasengradbildern der DIN 53 209 wiedergegeben ist.

Durch Vergleich des Anstriches mit den Blasengradbildern wird der Blasengrad ermittelt, dessen Bild dem Aussehen des Anstrichs am ähnlichsten ist.

Gemäß DIN 53 167 dient die Salzsprühnebelprüfung nach dieser Norm dazu, das Verhalten von Lackierungen, Anstrichen und ähnlichen Beschichtungen bei Einwirkung versprühter Natriumchloridlösung zu ermitteln. Weist die Beschichtung Schwachstellen, Poren oder Verletzungen auf, dann findet von dort aus bevorzugt eine Unterwanderung der Beschichtung statt. Dies führt zu einer Haftungsverminderung oder zu Haftungsverlust und Korrosion des metallischen Untergrundes.

Die Salzsprühnebelprüfung wird angewendet, damit solche Fehler erkannt und die Unterwanderung ermittelt werden kann.

Unterwanderung im Sinne dieser Norm ist das von einer definiert angebrachten Verletzungsstelle (Ritze) oder von vorhandenen Schwachstellen (z. B. Poren, Kanten) ausgehende Eindringen von Natriumchloridlösung in die Grenzfläche zwischen Beschichtung und Untergrund oder in die Grenzfläche zwischen einzelnen Beschichtungen. Die Breite der Zone mit verminderter oder verlorener Haftung dient als Maß für die Widerstandsfähigkeit der Beschichtung auf dem jeweiligen Untergrund gegen das Einwirken versprühter Natriumchloridlösung.

Die VW-Norm P-VW 1210 stellt einen Wechseltest dar, der aus einer Kombination verschieden genormter Prüfverfahren besteht. So wird im Verlauf von im vorliegenden Fall 30/60 Tagen ein Prüfzyklus eingehalten, der besteht aus
4 h Salzsprüh-Test gemäß DIN 50 021,
4 h Ruhezeit bei Raumtemperatur und
16 h Schwitzwasser-Konstantklima gemäß DIN 50 017.

Zu Beginn des Tests wird das Prüfgrät mit einer definierten Menge Stahlschrot bestimmter Korngrößenverteilung beschossen. Nach Ablauf der Prüfzeit wird dem Korrosionsgrad eine Kennzahl zugeordnet.

Entsprechend den Kennzahlen von 1 bis 10 bezeichnet die Kennzahl 1 eine nicht sichtbare Korrosion, während bei einer Kennzahl 10 praktisch die gesamte Oberfläche korrodiert ist.

## Patentansprüche

1. Chlorat- und nitritfreies Verfahren zur Herstellung von nickel- und manganhaltigen Zinkphosphatschichten auf Stahl, Zink und/oder deren Legierungen durch Spritzen. Spritztauchen und/oder Tauchen mit einer wäßrigen Lösung enthaltend
0,3 bis 1,5 g/l Zink(II),
0,01 bis 2,0 g/l Mangan(II),
0,01 bis 0,8 g/l Eisen(II),
0,3 bis 2,0 g/l Nickel(II),
10,0 bis 20,0 g/l Phosphat-Ionen,
2,0 bis 10,0 g/l Nitrat-Ionen und
0,1 bis 2,0 g/l eines organischen Oxidationsmittels,
wobei die wäßrige Lösung einen Gehalt an freier Säure von 0,5 bis 1,8 Punkten und einen Gesamtsäuregehalt von 15 bis 35 Punkten aufweist und Na⁺ in der zur Einstellung der freien Säure notwendigen Menge vorhanden ist.

2. Verfahren nach Anspruch 1, dadurch gekennzeichnet, daß die wäßrige Lösung
0,8 bis 1,0 g/l Zink(II),
0,8 bis 1,0 g/l Mangan(II),
0,2 bis 0,4 g/l Eisen(II),
0,5 bis 0,7 g/l Nickel(II),
12,0 bis 16,0 g/l Phosphat-Ionen,
3,0 bis 6,0 g/l Nitrat-Ionen und
0,3 bis 0,8 g/l eines organischen Oxidationsmittels
aufweist.

3. Verfahren nach Ansprüchen 1 oder 2, dadurch gekennzeichnet, daß als organisches Oxidationsmittel 3-Nitrobenzolsulfonsäure eingesetzt wird.

4. Verfahren nach Ansprüchen 1 bis 3, dadurch gekennzeichnet, daß die wäßrige Lösung weniger oder gleich 0,3 g/l Eisen(II) enthält.

5. Verfahren nach einem der Ansprüche 3 bis 4, dadurch gekennzeichnet, daß man das Natriumsalz der 3-Nitrobenzolsulfonsäure einsetzt.

6. Verfahren nach einem der Ansprüche 1 bis 5, dadurch gekennzeichnet, daß man den Eisen(II)-Gehalt durch Oxidationsmittel einstellt, die ausgewählt sind aus Luftsauerstoff, Sauerstoff, Wasserstoffperoxid und/oder Kaliumpermanganat.

## Claims

1. A chlorate-free and nitrite-free process for the production of nickel- and manganese-containing zinc phosphate coatings on steel, zinc and/or alloys thereof by spray coating, spray/ dip coating and/or dip coating with an aqueous solution containing 0.3 to 1.5 g/l zinc(II), 0.01 to 2.0 g/l manganese(II), 0.01 to 0.8 g/l iron(II), 0.3 to 2.0 g/l nickel(II), 10.0 to 20.0 g/l phosphate ions, 2.0 to 10.0 g/l nitrate ions and 0.1 to 2.0 g/l of an organic oxidizing agent, the aqueous solution having a content of free acid of 0.5 to 1.8 points and a total acid content of 15 to 35 points and Na⁺ being present in the quantity required to establish the free acid content.

2. A process as claimed in claim 1, characterized in that the aqueous solution contains 0.8 to 1.0 g/l zinc(II), 0.8 to 1.0 g/l manganese(II), 0.2 to 0.4 g/l iron(II), 0.5 to 0.7 g/l nickel(II), 12.0 to 16.0 g/l phosphate ions, 3.0 to 6.0 g/l nitrate ions and 0.3 to 0.8 g/l of an organic oxidizing agent.

3. A process as claimed in claim 1 or 2, characterized in that 3-nitrobenzene sulfonic acid is used as the organic oxidizing agent.

4. A process as claimed in claims 1 to 3, characterized in that the aqueous solution contains 0.3 g/l or less of iron(II).

5. A process as claimed in claim 3 or 4, characterized in that the sodium salt of 3-nitrobenzene sulfonic acid is used.

6. A process as claimed in any of claims 1 to 5, characterized in that the iron(II) content is established by oxidizing agents selected from atmospheric oxygen, oxygen, hydrogen peroxide and/or potassium permanganate.

## Revendications

1. Procédé sans chlorate ni nitrite pour produire des couches de phosphate de zinc contenant du nickel et du manganèse sur de l'acier, du zinc et/ou leurs alliages par projection, projection et immersion et/ou immersion avec une solution aqueuse contenant :
0,3 à 1,5 g/l de zinc (II)
0,01 à 2,0 g/l de manganèse (II),
0,01 à 0,8 g/l de fer (II),
0,3 à 2,0 g/l de nickel (II),
10,0 à 20,0 g/l d'ions phosphate
2,0 à 10,0 g/l d'ions nitrate et
0,1 à 2,0 g/l d'un agent d'oxydation organique,
la solution aqueuse ayant une teneur en acide libre de 0,5 à 1,8 points et une teneur en acide total de 15 à 35 points de Na⁺ étant présent dans la quantité nécessaire à l'ajustage de l'acide libre.

2. Procédé selon la revendication 1, caractérisé en ce que la solution aqueuse comprend :
de 0,8 à 1,0 g/l de zinc (II)
de 0,8 à 1,0 g/l de manganèse (II)
de 0,2 à 0,4 g/l de fer (II)
de 0,5 à 0,7 g/l de nickel (II)
de 12,0 à 16,0 g/1 d'ions phosphate
de 3,0 à 6,0 g/l d'ions nitrate et
de 0,3 à 0,8 g/l d'un agent d'oxydation organique.

3. Procédé selon les revendications 1 ou 2, caractérisé en ce que comme agent d'oxydation organique on met en oeuvre de l'acide 3-nitrobenzène-sulfonique.

4. Procédé selon les revendications 1 à 3, caractérisé en ce que la solution aqueuse contient une quantité inférieure ou égale à 0,3 g/l de fer (II).

5. Procédé selon une des revendications 3 à 4, caractérisé en ce qu'on met en oeuvre le sel de sodium de l'acide 3-nitrobenzène-sulfonique.

6. Procédé selon une des revendications 1 à 5, caractérisé en ce qu'on ajuste la teneur en fer (II) par des agents d'oxydation, qui sont choisis parmi l'oxygène de l'air, l'oxygène, le peroxyde d'hydrogène et/ou le permanganate de potassium.
